# EUROPÄISCHE PATENTSCHRIFT

(11) **EP 2 839 047 B1**
(45) Veröffentlichungstag und Bekanntmachung des Hinweises auf die Patenterteilung: **13.01.2016**
(21) Anmeldenummer: 13718547.6
(22) Anmeldetag: 17.04.2013
(51) Int. Cl.: C22C 23/00, C22C 23/04, C22F 1/06

(54) **CALCIUM ALS SUBSTITUT FÜR SELTENE ERDELEMENTE IN MAGNESIUM-BLECHLEGIERUNGEN MIT GUTEN UMFORMEIGENSCHAFTEN**
CALCIUM AS SUBSTITUTE FOR RARE EARTH ELEMENTS IN MAGNESIUM SHEET METAL ALLOYS WITH GOOD DEFORMING CHARACTERISTICS
CALCIUM COMME SUBSTITUT D'ÉLÉMENTS DE TERRES RARES DANS LES ALLIAGES DE TÔLE DE MAGNÉSIUM AYANT DE BONNES PROPRIÉTÉS DE DÉFORMATION

(30) Priorität: 18.04.2012 EP 12164613
(43) Veröffentlichungstag der Anmeldung: 25.02.2015
(73) Patentinhaber: Helmholtz-Zentrum Geesthacht Zentrum für Material- und Küstenforschung GmbH, 21502 Geesthacht (DE)
(72) Erfinder: BOHLEN, Jan, 21339 Lüneburg (DE); STUTZ, Lennart, 28211 Bremen (DE); LETZIG, Dietmar, 21365 Adendorf (DE); WENDT, Joachim, 21502 Geesthacht (DE); KAINER, Karl, Ulrich, 21522 Hohnstorf (DE)
(74) Vertreter: UEXKÜLL & STOLBERG
(86) Internationale Anmeldenummer: PCT/EP2013/057987
(87) Internationale Veröffentlichungsnummer: WO 2013/156523

(56) Entgegenhaltungen:
- EP-A1- 2 426 228
- DE-A1-102007 060 743

## Beschreibung

Die vorliegende Erfindung beschreibt ein Blech bestehend aus einer neuartigen Magnesiumlegierung mit Calciumanteil, das zusammen mit dem speziell abgestimmten Walzprozess potenziell sehr gute Umformeigenschaften aufweist. Erst durch Einsatz von Calcium als Substitut für Metalle der Seltenen Erden wird eine wirtschaftlichere Herstellung von Magnesiumblechlegierungen ermöglicht.

### Beschreibung des Standes der Technik

Magnesium ist der metallische Konstruktionswerkstoff mit dem niedrigsten spezifischen Gewicht. Es ist 75% leichter als Stahl und 35% leichter als Aluminium. Dadurch ergeben sich hohe gewichtsbezogene Festigkeitswerte, die vor allem für Kraftfahrzeug- und Flugzeughersteller interessant sind. Jedoch wird das Leichtmetall bislang überwiegend als Gusswerkstoff verarbeitet: etwa für Fahrwerksteile und Motorblöcke. Für großflächige Karosserieteile aus Blech, bei denen durch das Leichtbaupotenzial von Magnesium noch mehr Gewicht eingespart werden könnte, fehlt es noch an Wirtschaftlichkeit. DE 10 2007 060 743 A1 offenbart ein gewalztes Magnesiumblech.

Es besteht ein großes Interesse an Magnesiumblechen, da aus der Gewichtsreduzierung von Bauteilen erhebliche Einsparpotentiale resultieren.

Es liegen Erkenntnisse vor, dass die Umformeigenschaften mit der Zugabe von Metallen der seltenen Erden verbessert werden können. Durch die hohen Kosten und begrenzte Verfügbarkeit der Metalle der Seltenen Erden ist die Herstellung dieser Bleche aber weiterhin wirtschaftlich unattraktiv.

Magnesiumblech kann im Allgemeinen durch Warmwalzen hergestellt werden. Die hergestellten Bleche weisen dann einerseits deutlich feinkörnigere Gefüge als das Ausgangsmaterial und andererseits eine stark ausgeprägte Fasertextur auf, die sich durch eine bevorzugte Orientierung der Basalflächen in der Blechebene charakterisieren lässt. Diese ausgeprägte Vorzugsorientierung der Basalflächen in der Blechebene schränkt das Verformungsverhalten bei Raumtemperatur signifikant ein. Bei einer Zugbelastung in der Blechebene ist die Basalgleitung trotz ihrer ungünstigen Orientierung der dominante Verformungsmechanismus.

Dies bedingt direkt eine sehr eingeschränkte Tiefziehbarkeit der Magnesiumbleche bei Raumtemperatur. Das Umformverhalten der Magnesiumbleche kann durch die Abschwächung der starken Basaltextur sowie durch Kornfeinung verbessert werden. Eine entsprechende Einflussmöglichkeit auf die Gefüge- und Texturentwicklung des Blechs ist durch die Legierungswahl und die Prozessführung gegeben.

Aktuelle Studien zeigen, dass eine Abschwächung und eine Veränderung der Blechtextur in aluminiumfreien Magnesiumlegierungen durch einen Zusatz seltener Erdelemente erreicht werden kann. So werden aufgrund der Rekristallisation während der Blechherstellung eine deutliche Abschwächung der basalen Textur und gelegentlich auch das Auftreten neuer, schwächerer Texturkomponenten beobachtet. Mit der legierungstechnischen Abschwächung des basalen Charakters der Blechtextur wurde ein Ansatz zur Verbesserung der Umformbarkeit von Magnesiumblechen aufgezeigt.

Mittels der vorliegenden Erfindung wird angestrebt, Blech aus einer Magnesiumlegierung zur Verfügung zu stellen, das sehr gute Umformeigenschaften aufweist und eine wirtschaftliche Herstellung von Magnesiumblechlegierungen ermöglicht.

### Zusammenfassung der Erfindung

Durch Verwendung von Calcium als Substitut der Metalle der seltenen Erden (z.B. Cer, Lanthan, Neodym oder Yttrium) werden erfindungsgemäß gute Umformeigenschaften erreicht. Calcium ist ein preisgünstiges Element mit großer Verfügbarkeit.

Erfindungsgemäß wird die obige Aufgabe daher durch Magnesiumbleche (auch flaches Walzwerkfertigprodukt genannt) gelöst, die, bezogen auf deren Gesamtgewicht, aus:
0,2 bis 2,2 Gew.% Mangan,
0,05 bis 1,0 Gew.% Calcium,
0 bis 0,5 Gew.% Zirkon sowie
Magnesium und unvermeidliche Verunreinigungen als Rest
bestehen.

Bevorzugt liegt der Calciumgehalt der Magnesiumbleche bei 0,3 bis 1,0 Gew.%, besonders bevorzugt bei 0,35 bis 0,6 Gew.%. Bevorzugt liegt der Mangangehalt der Magnesiumbleche bei 0,8 bis 2,0 Gew.%, besonders bevorzugt bei 1,2 bis 2,0 Gew.%. Bevorzugt enthält das erfindungsgemäße Magnesiumblech keine Zulegierung von Zink, d.h. der Zinkgehalt liegt bevorzugt bei 0 Gew.% (ausgenommen unvermeidliche Verunreinigungen).

Als Blech wird ein flaches Walzwerkfertigprodukt aus Metall bezeichnet, das als Tafel ausgeliefert wird. Vorzugsweise sind die erfindungsgemäßen Magnesiumbleche aus der Gruppe bestehend aus Feinblechen mit einer Stärke im Bereich von etwa 0,5 bis etwa 2,99 mm, Mittelblechen mit einer Stärke im Bereich von etwa 3,00 bis etwa 4,75 mm und Grobblechen mit einer Stärke im Bereich von etwa 4,76 mm bis etwa 20 mm ausgewählt. Besonders bevorzugt sind Blechstärken im Bereich von etwa 0,5 bis etwa 5,00 mm, insbesondere etwa 0,75 bis etwa 3,00 mm, besonders bevorzugt etwa 1,00 bis etwa 2,00 mm und ganz besonders bevorzugt etwa 1,5 mm.

Die Ausgangslegierung in Form von gießgewalzten Bändern, von strangepressten Flachprofilen oder als Brammen oder in einem Walzprozess als flaches Walzwerkfertigprodukt (sog. Blech) in erforderlicher Stärke ausgewalzt. Der Walzprozess ist dabei so gewählt, dass dieser mit einer Temperatur im Bereich von 200 bis 500°C wirtschaftlich betrieben werden kann. Bei jedem Walzschritt wird bevorzugt ein Walzgrad von 0,05 bis 0,5 angewendet.

Eine Eigenschaft, die Bleche charakterisiert und Rückschlüsse auf deren Umformverhalten zulässt, ist die kristallographische Textur. Unter Textur versteht man in der Kristallographie die Gesamtheit der Orientierungen der Kristallite eines vielkristallinen Festkörpers. Aus ihr ergibt sich insbesondere die Anisotropie (Richtungsabhänigkeit) der mechanischen Eigenschaften vieler metallischer Werkstoffe.

Die kristallographische Textur des erfindungsgemäßen Magnesiumlegierungsblechs entspricht dabei qualitativ der der typischen schwach ausgeprägten Texturen einer aluminiumfreien Magnesiumlegierung mit Metallen der Seltenen Erden, z.B einer ZE10-Legierung. Bevorzugt weist das erfindungsgemäße Magnesiumblech eine kristallographische Textur auf, in der eine Orientierung der Basalflächen parallel zur Blechebene nicht bevorzugt vorliegt. Diese bevorzugten Bleche sind dadurch gekennzeichnet, dass das Intensitätsmaximum in der Basalpolfigur nicht mit der Blechnormalenrichtung zusammenfällt sondern diesem gegenüber ausgelenkt oder aufgespalten ist (siehe Figuren 1 und 2).

### Detaillierte Beschreibung der Erfindung

Die erfindungsgemäßen Magnesiumbleche zeichnen sich dadurch aus, dass sie aus den in Anspruch 1 angegebenen Elementen in den dort angegebenen Mengen bestehen. Sie enthalten folglich keinerlei zusätzliche Elemente wie Metalle der Seltenen Erden, es sei denn, als unvermeidbare Verunreinigungen.

Die erfindungsgemäßen Magnesiumbleche werden durch Walzumformung zu einem Blech (Walzfertigprodukt) hergestellt. Bei der Walzumformung handelt es sich um ein Massivumformverfahren, bei dem ein Werkstoff zwischen zwei Walzen bei erhöhter Temperatur oder bei Raumtemperatur verformt wird. Dabei wird die Form des Werkstoffs derart verändert, dass er an Dicke abnimmt und in die Länge gezogen wird. Dieser Prozess ist in der Regel mehrstufig und wird von Zwischenglühungen begleitet, um die Temperatur des Werkstücks nicht zu stark absinken zu lassen. Erfindungsgemäß findet die Blechherstellung bei einer Temperatur von etwa 200 bis 500°C statt.

Während der Umformung in der Walze finden mikrostrukturelle Vorgänge statt, beispielsweise rekristallisiert das Material. Bei der Rekristallisation wird das Gefüge des Materials verändert und in der Regel neu ausgebildet. Je nach Ausprägung der Rekristallisationsmechanismen entstehen neue Blechgefüge, die durch unterschiedliche Texturen mit verschiedenen Intensitäten bestimmt werden. Mit der erfindungsgemäßen Legierung werden sehr homogene und feinkörnige Gefüge mit einer schwach ausgeprägten Textur erzielt. Diese Kombination verspricht einerseits gute mechanische Eigenschaften und andererseits eine verbesserte Umformbarkeit.

Die erfindungsgemäßen Magnesiumbleche werden aus gießgewalzten Bändern, stranggepressten Flachprofilen oder aus Brammen bestehend aus den erfindungsgemäßen Magnesiumlegierungen unter Anwendung eines Walzverfahrens bei einer Temperatur im Bereich von 200 bis 500°C hergestellt. Besonders bevorzugt wird für den abschließenden Walzschritt ein Verfahren mit variierten Walzenumfangsgeschwindigkeit angewendet, das auch als "Differental Speed Rolling (DSR)" bezeichnet wird. Beim DSR-Verfahren werden die obere und untere Walze mit unterschiedlichen Umlaufgeschwindigkeiten angetrieben. Dadurch entsteht eine Scherverformung in der Blechdickenebene. Mit diesem Verfahren kann eine Verkippung der Vorzugsorientierung der Basalebenen aus der Blechebene erreicht werden. Obwohl eine ausgeprägte Textur bestehen bleibt, wird die Vorzugsorientierung der Basalflächen bezüglich der Blechebene verändert und so eine erhöhte Aktivierbarkeit der Basalgleitung ermöglicht. Durch dieses Verfahren konnten Steigerungen der Zugfestigkeit um bis zu 50 MPa und der Bruchdehnung um bis zu 5% Dehnung beschrieben werden.

Gemäß einer bevorzugten Ausführungsform werden die gewalzten Bänder, Brammen oder Flachprofile in einem abschließendem Walzverfahren zur Enddicke ausgewalzt, das dadurch gekennzeichnet ist, dass obere und untere Walze mit unterschiedlicher Umfangsgeschwindigkeit betrieben werden. Vorzugsweise haben obere und untere Walze ein Verhältnis von Umlaufgeschwindigkeit im Bereich von 1:1,1 bis 1:3, vorzugsweise von 1:1,1 bis 1,5.

## Patentansprüche

1. Magnesiumblech, bestehend aus, bezogen auf dessen Gesamtgewicht:
0,2 bis 2,2 Gew.% Mangan,
0,05 bis 1,0 Gew.% Calcium,
0 bis 0,5 Gew.% Zirkon sowie
Magnesium und unvermeidliche Verunreinigungen als Rest.

2. Magnesiumblech nach Anspruch 1, mit einem Gehalt an Calcium von 0,3 bis 1,0 Gew.%, bevorzugt 0,35 bis 0,6 Gew.%.

3. Magnesiumblech nach Anspruch 1 oder 2, mit einem Gehalt an Mangan von 0,8 bis 2,0 Gew.%, bevorzugt 1,2 bis 2,0 Gew.%.

4. Magnesiumblech nach einem der vorgehenden Ansprüche ohne Zulegierung von Zirkon.

5. Magnesiumblech nach einem der vorgehenden Ansprüche mit einer Dicke von 0,5 mm bis 20 mm, bevorzugt 1 mm bis 15 mm.

6. Magnesiumblech nach einem der vorgehenden Ansprüche mit einer kristallographischen Textur, in der eine Orientierung der Basalfläche parallel zur Blechebene nicht bevorzugt vorliegt.

7. Verfahren zur Herstellung Magnesiumblechen gemäß einem der vorgehenden Ansprüche, bei dem gießgewalzte Bänder, Brammen oder stranggepreßte Flachprofile dieser Legierung bei einer Temperatur im Bereich von 200 bis 500°C einem Walzverfahren unterworfen werden.

8. Verfahren nach Anspruch 7 bei dem Walzgrade (ϕ) im Bereich von 0,05 bis 0,5 angewandt werden.

9. Verfahren nach einem der Ansprüche 7 oder 8, bei dem die gewalzten Bänder, Brammen oder Flachprofile in einem abschließendem Walzverfahren zur Enddicke ausgewalzt werden, dass **dadurch gekennzeichnet ist, dass** obere und untere Walze mit unterschiedlicher Umfangsgeschwindigkeit betrieben werden.

10. Verfahren nach Anspruch 9, bei dem ein Verhältnis von Umlaufgeschwindigkeit der oberen zur unteren Walze von 1:1,1 bis 1:3, vorzugsweise von 1:1,1 bis 1,5 besteht.

## Claims

1. Magnesium sheet, consisting of, based on the total weight of the magnesium sheet:
0.2 to 2.2 wt.% manganese,
0.05 to 1.0 wt.% calcium,
0 to 0.5 wt.% zirconium and
magnesium and unavoidable impurities as the remainder.

2. Magnesium sheet according to claim 1 having a calcium content of 0.3 to 1.0 wt.%, preferably of 0.35 to 0.6 wt.%.

3. Magnesium sheet according to claim 1 or 2 having a manganese content of 0.8 to 2.0 wt.%, preferably of 1.2 to 2.0 wt.%.

4. Magnesium sheet according to any one of the previous claims without alloying zirconium thereto.

5. Magnesium sheet according to one any of the previous claims having a thickness of 0.5 mm to 20 mm, preferably 1 mm to 15 mm.

6. Magnesium sheet according to any one of the previous claims comprising a crystallographic texture in which an orientation of the basal surface parallel to the sheet plane is not preferably present.

7. Method for the production of magnesium sheets according to any one of the previous claims, wherein twin roll casted strips, slabs or extruded flat sections of said alloy are subjected to a rolling process at a temperature in the range of from 200 to 500°C.

8. Method according to claim 7, wherein rolling rates (ϕ) in the range of from 0.05 to 0.5 are applied.

9. Method to any of the claims 7 or 8, wherein the rolled strips, slabs or flat sections are rolled to their end thickness in a final rolling process, **characterized in that** an upper and lower roll are operated with a different circumferential speed.

10. Method according to claim 9, comprising a ratio of a circumferential speed of the upper roll to the circumferential speed of the lower roll of 1:1.1 to 1:3, preferably 1:1.1 to 1.5.

## Revendications

1. Tôle de magnésium, comprenant, en pourcentages rapportés à son poids total :
- de 0,2 à 2,2 % en poids de manganèse,
- de 0,05 à 1,0 % en poids de calcium,
- et de 0 à 0,5 % en poids de zirconium,
le reste étant constitué par du magnésium et des impuretés inévitables.

2. Tôle de magnésium conforme à la revendication 1, dont la teneur en calcium vaut de 0,3 à 1,0 % en poids, et de préférence de 0,35 à 0,6 % en poids.

3. Tôle de magnésium conforme à la revendication 1 ou 2, dont la teneur en manganèse vaut de 0,8 à 2,0 % en poids, et de préférence de 1,2 à 2,0 % en poids.

4. Tôle de magnésium conforme à l'une des revendications précédentes, sans zirconium allié.

5. Tôle de magnésium conforme à l'une des revendications précédentes, dont l'épaisseur vaut de 0,5 à 20 mm, et de préférence, de 1 à 15 mm.

6. Tôle de magnésium conforme à l'une des revendications précédentes, qui présente une structure cristallographique dans laquelle il n'existe pas d'orientation préférentielle de la face basale parallèlement au plan de la tôle.

7. Procédé de fabrication d'une tôle de magnésium conforme à l'une des revendications précédentes, dans lequel on soumet à une opération de laminage, à une température située dans l'intervalle allant de 200 à 500 °C, des rubans obtenus par coulée continue et laminage, des brames ou des profilés plats extrudés, en cet alliage.

8. Procédé conforme à la revendication 7, dans lequel on opère un laminage à un degré (ϕ) de 0,05 à 0,5.

9. Procédé conforme à l'une des revendications 7 et 8, dans lequel les rubans laminés, les brames ou les profilés plats sont laminés jusqu'à l'épaisseur définitive dans une opération finale de laminage qui est **caractérisée en ce qu'**on fait fonctionner les cylindres supérieur et inférieur à des vitesses périphériques différentes.

10. Procédé conforme à la revendication 9, dans lequel le rapport de la vitesse périphérique du cylindre supérieur à celle du cylindre inférieur vaut de 1/1,1 à 1/3, et de préférence de 1/1,1 à 1/1,5.
